# FASCICULE DE BREVET EUROPEEN

(11) **EP 3 519 900 B1**
(45) Date de publication et mention de la délivrance du brevet: **05.05.2021**
(21) Numéro de dépôt: 17745346.1
(22) Date de dépôt: 28.07.2017
(51) Int. Cl.: G04B 1/14, G04B 29/02, G04B 5/16, G04B 13/02, G04B 37/22

(54) **COMPOSANT HORLOGER COMPORTANT UN ALLIAGE HAUTE ENTROPIE**
UHRKOMPONENTE AUS HOCH-ENTROPIE-LEGIERUNG
TIMEPIECE COMPONENT HAVING A HIGH-ENTROPY ALLOY

(30) Priorité: 30.09.2016 EP 16191867
(43) Date de publication de la demande: 07.08.2019
(73) Titulaire: Nivarox-FAR S.A., 2400 Le Locle (CH)
(72) Inventeur: CHARBON, Christian, 2054 Chézard-St-Martin (CH); PLANKERT, Guido, 8113 Boppelsen (CH)
(74) Mandataire: ICB SA
(86) Numéro de dépôt international: PCT/EP2017/069219
(87) Numéro de publication internationale: WO 2018/059795

(56) Documents cités:
- WO-A2-2005/045532
- CH-A- 299 223
- GB-A- 647 783
- US-A- 3 928 085

## Description

### DOMAINE TECHNIQUE

La présente invention concerne un composant horloger comportant un alliage haute entropie, ainsi qu'un procédé de fabrication d'un tel composant horloger. L'invention concerne également l'utilisation d'un alliage haute entropie pour fabriquer un composant horloger.

### ART ANTERIEUR

Les composants horlogers, et particulièrement les ressorts de barillet, sont soumis à de fortes contraintes, notamment au cours de leurs procédés de fabrication, mais aussi pendant leur utilisation.

Ils doivent notamment présenter une résistance mécanique élevée et une grande ductilité. Or actuellement, les composants horlogers présentent rarement simultanément ces caractéristiques antagonistes. On connaît par exemple le brevet GB 647 783 A, qui divulgue des composants horlogers dans des alliages haute entropie comportant du Fe, Mn, Co, Cr en outres.

### RESUME DE L'INVENTION

L'invention vise à remédier aux inconvénients de l'état de la technique en proposant un composant horloger présentant une résistance mécanique plus élevée et une plus grande ductilité.

Pour ce faire, est proposé selon un premier aspect de l'invention, un composant horloger comportant un alliage haute entropie, l'alliage haute entropie comportant entre 4 et 13 éléments principaux formant une unique solution solide, l'alliage haute entropie présentant une concentration en chaque élément principal comprise entre 1 et 55 % atomique. En effet, un tel composant présente une plus grande résistance mécanique et une plus grande ductilité que ceux de l'art antérieur.

Avantageusement, la concentration en chaque élément principal est comprise entre 10 et 55 % atomique.

Selon différents modes de réalisation préférentiels:
- l'alliage haute entropie peut répondre à la formule suivante : FeₐMn_{b}Co_{c}Cr_{d} dans laquelle a, b, c et d sont compris entre 1 et 55 % atomique;
- l'alliage haute entropie peut présenter la formule suivante : Fe₅₀Mn₃₀Co₁₀Cr₁₀ ;
- l'alliage haute entropie peut répondre à la formule suivante: Fe₈₀-ₓMnₓCo₁₀Cr₁₀, avec x compris entre 25 et 79% atomique, et de préférence x compris entre 25 et 45% atomique;
- l'alliage haute entropie peut répondre à la formule suivante : FeₐMn_{b}NiₑCo_{c}Cr_{d} dans laquelle a, b, c, d et e sont compris entre 1 et 55 % atomique ;
- l'alliage haute entropie peut répondre à la formule suivante Fe₂₀Mn₂₀Ni₂₀Co₂₀Cr₂₀ ;
- l'alliage haute entropie peut répondre à la formule suivante Fe₄₀Mn₂₇Ni₂₆Co₅Cr₂ ;
- l'alliage haute entropie peut répondre à la formule suivante : TaₐNb_{b}Hf_{c}Zr_{d}Crₑ dans laquelle a, b, c, d et e sont compris entre 1 et 55 % atomique;
- l'alliage haute entropie peut en particulier répondre à la formule suivante Ta₂₀Nb₂₀Hf₂₀Zr₂₀Ti₂₀ ;
- l'alliage haute entropie peut répondre à la formule suivante : AlₐLi_{b}Mg_{c}Sc_{d}Tiₑ dans laquelle a, b, c, d et e sont compris entre 1 et 55 % atomique ;
- l'alliage haute entropie peut en particulier répondre à la formule suivante Al₂₀Li₂₀Mg₁₀Sc₂₀Ti₃₀ ;
- l'alliage haute entropie peut répondre à la formule suivante : AlₐCo_{b}Cr_{c}Cu_{d}FeₑNi_{f} dans laquelle a, b, c, d, e et f sont compris entre 1 et 55 % atomique.
- l'alliage haute entropie peut répondre à la formule suivante Cr_{18.2}Fe_{18.2}Co_{18.2}Ni_{18.2}Cu_{18.2}Al_{9.0}

Avantageusement, l'alliage haute entropie peut comporter un ou plusieurs éléments interstitiels parmi les suivants : C, N, B. Ces éléments interstitiels permettent d'augmenter encore la résistance mécanique de l'alliage.

Avantageusement, l'alliage haute entropie peut comporter un ou plusieurs éléments de durcissement structural parmi les suivants :Ti, Al, Be, Nb, de préférence dans une concentration massique comprise entre 0.1 et 3%.

Selon différents modes de réalisation, le composant horloger peut être un des suivants: un ressort, un ressort de barillet, un ressort sautoir, une cheville, un plateau, une ancre, une tige, une baguette d'ancre, une fourchette d'ancre, une roue, une roue d'échappement, un arbre, un pignon, une masse oscillante, une tige de remontoir, une couronne, une boite de montre, un maillon de bracelet, une lunette de montre, un fermoir de bracelet.

Un deuxième aspect de l'invention concerne également l'utilisation d'un alliage haute entropie pour fabriquer un composant horloger, l'alliage haute entropie comportant entre 4 et 13 éléments principaux formant une unique solution solide, l'alliage présentant une concentration en chaque élément principal comprise entre 1 et 55 % atomique.

### BREVE DESCRIPTION DES FIGURES

D'autres caractéristiques et avantages de la présente invention apparaîtront plus clairement dans la description détaillée suivante des modes de réalisation préférés, présentés à titre d'exemple non limitatifs en référence aux figures annexées, parmi lesquelles:
- la figure 1 représente schématiquement un ressort de barillet selon un mode de réalisation de l'invention ;
- la figure 2 représente schématiquement les étapes d'un procédé de fabrication d'un ressort de barillet selon un mode de réalisation de l'invention.

### DESCRIPTION DETAILLEE

La figure 1 représente un ressort de barillet 1 selon un mode de réalisation. Ce ressort de barillet 1 est réalisé dans un alliage haute entropie.

Dans un tel alliage haute entropie, l'entropie de mélange est élevée et elle rend thermodynamiquement plus stable la phase unique que le mélange de plusieurs phases.

Le ressort de barillet est de préférence réalisé dans l'alliage haute entropie décrit dans la publication "Metastable high-entropy dual-phase alloys overcome the strength-ductility trade-off", Zhiming Li et al, Nature 534, 227-230 (09 June 2016). Cet alliage haute entropie présente la formule suivante: Fe₈₀₋ₓMnₓCo₁₀Cr₁₀. x est de préférence compris entre 25 et 79% atomique.

Plus précisément, selon un premier mode de réalisation, le ressort de barillet peut être réalisé dans un alliage Fe₃₅Mn₄₅Co₁₀Cr₁₀. Le ressort de barillet ainsi réalisé présente l'avantage de combiner une haute limite à la rupture et une grande ductilité.

Selon un deuxième mode de réalisation, le ressort de barillet peut être réalisé dans un alliage Fe₄₀Mn₄₀Co₁₀Cr₁₀. Le ressort ainsi réalisé présente l'avantage d'avoir une grande résistance à la rupture et une grande ductilité. Il fonctionne en outre suivant un mécanisme TWIP (« twinning induced plasticity »).

Selon un troisième mode de réalisation, le ressort de barillet peut être réalisé dans un alliage Fe₄₅Mn₃₅Co₁₀Cr₁₀. Le ressort de barillet ainsi réalisé présente l'avantage d'avoir encore une plus grande résistance à la rupture et une plus grande ductilité. Il fonctionne en outre suivant un mécanisme TRIP (« transformation induced plasticity »).

Selon un quatrième mode de réalisation, le ressort de barillet peut être réalisé dans un alliage Fe₅₀Mn₃₀Co₁₀Cn_{10.}Le ressort de barillet ainsi réalisé présente l'avantage d'avoir encore une plus grande résistance à la rupture et une plus grande ductilité. Il fonctionne selon un mécanisme TRIP avec l'apparition de deux phases, cfc et hc, par un mécanisme de mâclage.

L'invention n'est pas limitée à la fabrication d'un ressort de barillet. En effet, d'autres composants horlogers pourraient être fabriqués dans l'alliage haute entropie Fe₈₀₋ₓMnₓCo₁₀Cr₁₀, comme un ressort, une tige, une cheville, un balancier, un axe, un plateau, une ancre, une baguette d'ancre, une fourchette d'ancre, une roue d'échappement, un arbre, un pignon, une masse oscillante, une tige de remontoir, une couronne, un ressort sautoir, une boite de montre, un maillon de bracelet, une lunette de montre, un fermoir de bracelet...

La figure 2 représente schématiquement les étapes d'un procédé de fabrication du ressort de barillet de la figure 1.

Ce procédé comporte une première étape 101 de fabrication d'un lingot en alliage haute entropie. Pour ce faire, on mélange les éléments sous forme pure ou en préalliage, puis ils sont fusionnés et l'ensemble est coulé pour former un lingot.

Le procédé comporte ensuite une étape 102 de forgeage à chaud du lingot.

Le procédé comporte ensuite une étape 103 de laminage à chaud.

Le procédé comporte ensuite une étape 104 de laminage à froid.

Le procédé comporte ensuite une étape 105 de tréfilage.

Le procédé comporte ensuite une étape 106 de laminage à froid.

Naturellement l'invention n'est pas limitée aux modes de réalisation décrits en référence aux figures et des variantes pourraient être envisagées sans sortir du cadre de l'invention.

Ainsi, dans les exemples précédents, l'alliage Fe₈₀₋ₓMnₓCo₁₀Cr₁₀ a été utilisé. Toutefois, d'autres alliages haute entropie pourraient être utilisés, comme par exemple :
- Fe₂₀Mn₂₀Ni₂₀Co₂₀Cr₂₀,
- Fe₄₀Mn₂₇Ni₂₆Co₅Cr₂,
- Ta₂₀Nb₂₀Hf₂₀Zr₂₀Ti₂₀,
- Al₂₀Li₂₀Mg₁₀Sc₂₀Ti₃₀,
- Cr_{18.2}Fe_{18.2}Co_{18.2}Ni_{18.2}Cu_{18.2}Al_{9.0}.

## Revendications

1. Composant horloger comportant un alliage haute entropie, l'alliage haute entropie constitué de 4 à 6 éléments formant une unique solution solide, l'alliage haute entropie présentant une concentration en chaque élément principal comprise entre 1 et 55 % atomique dans lequel l'alliage haute entropie répond à la formule suivante: Fe₈₀₋ₓMnₓCo₁₀Cr₁₀, avec x compris entre 25 et 79% atomique, et de préférence x compris entre 25 et 45% atomique.

2. Composant horloger selon la revendication précédente, dans lequel l'alliage haute entropie répond à la formule suivante : FeₐMn_{b}Co_{c}Cr_{d} avec a, b, c et d compris entre 1 et 55 % atomique.

3. Composant horloger selon la revendication 1, dans lequel l'alliage haute entropie répond à la formule suivante: FeₐMn_{b}NiₑCo_{c}Cr_{d} dans laquelle a, b, c, d et e sont compris entre 1 et 55 % atomique.

4. Composant horloger comportant un alliage haute entropie, l'alliage haute entropie constitué de 5 éléments formant une unique solution solide, l'alliage haute entropie présentant une concentration en chaque élément principal comprise entre 1 et 55 % atomique, dans lequel l'alliage haute entropie répond à la formule suivante: TaₐNb_{b}Hf_{c}Zr_{d}Crₑ dans laquelle a, b, c, d et e sont compris entre 1 et 55 % atomique.

5. Composant horloger comportant un alliage haute entropie, l'alliage haute entropie constitué de 5 éléments formant une unique solution solide, l'alliage haute entropie présentant une concentration en chaque élément principal comprise entre 1 et 55 % atomique: AlₐLi_{b}Mg_{c}Sc_{d}Tiₑ dans laquelle a, b, c, d et e sont compris entre 1 et 55 % atomique.

6. Composant horloger comportant un alliage haute entropie, l'alliage haute entropie constitué de 6 éléments formant une unique solution solide, l'alliage haute entropie présentant une concentration en chaque élément principal comprise entre 1 et 55 % atomique, dans lequel l'alliage haute entropie répond à la formule suivante : AlₐCo_{b}Cr_{c}Cu_{d}FeₑNi_{f} dans laquelle a, b, c, d, e et f sont compris entre 1 et 55 % atomique.

7. Composant horloger selon l'une des revendications précédentes, dans lequel l'alliage haute entropie comporte un ou plusieurs éléments interstitiels parmi les suivants : C, N, B.

8. Composant horloger selon l'une des revendications précédentes, dans lequel l'alliage haute entropie comporte un ou plusieurs éléments de durcissement structural parmi les suivants :Ti, Al, Be, Nb.

## Patentansprüche

1. Uhrenkomponente aus einer Hoch-Entropie-Legierung, wobei die Hoch-Entropie-Legierung aus 4 bis 6 Elementen gebildet ist, die eine einzige feste Lösung bilden, und die Hoch-Entropie-Legierung eine Konzentration jedes Hauptelements von 1 bis 55 Atom-% aufweist, wobei die Hoch-Entropie-Legierung der folgenden Formel entspricht: Fe₈₀₋ₓMnₓCo₁₀Cr₁₀, wobei x zwischen 25 und 79 Atom-% liegt und x vorzugsweise zwischen 25 und 45 Atom-% liegt.

2. Uhrenkomponente nach dem vorhergehenden Anspruch, wobei die Hoch-Entropie-Legierung der folgenden Formel entspricht: FeₐMn_{b}Co_{c}Cr_{d}, wobei a, b, c und d zwischen 1 und 55 Atom-% liegen.

3. Uhrenkomponente nach Anspruch 1, wobei die Hoch-Entropie-Legierung der folgenden Formel entspricht: FeₐMn_{b}NiₑCo_{c}Cr_{d}, wobei a, b, c, d und e zwischen 1 und 55 Atom-% liegen.

4. Uhrenkomponente aus einer Hoch-Entropie-Legierung, wobei die Hoch-Entropie-Legierung aus 5 Elementen gebildet ist, die eine einzige feste Lösung bilden, wobei die Hoch-Entropie-Legierung eine Konzentration jedes Hauptelements zwischen 1 und 55 Atom-% aufweist, und die Hoch-Entropie-Legierung der folgenden Formel entspricht: TaₐNb_{b}Hf_{c}Zr_{d}Crₑ, wobei a, b, c, d und e zwischen 1 und 55 Atom-% liegen.

5. Uhrenkomponente aus einer Hoch-Entropie-Legierung, wobei die Hoch-Entropie-Legierung aus 5 Elementen gebildet ist, die eine einzige feste Lösung bilden, und die Hoch-Entropie-Legierung eine Konzentration jedes Hauptelements aufweist, die zwischen 1 und 55 Atom-% liegt: AlₐLi_{b}Mg_{c}Sc_{d}Tiₑ, wobei a, b, c, d und e zwischen 1 und 55 Atom-% liegen.

6. Uhrenkomponente aus einer Hoch-Entropie-Legierung, wobei die Hoch-Entropie-Legierung aus 6 Elementen gebildet ist, die eine einzige feste Lösung bilden, wobei die Hoch-Entropie-Legierung eine Konzentration jedes Hauptelements zwischen 1 und 55 Atom-% aufweist, und die Hoch-Entropie-Legierung der folgenden Formel entspricht: AlₐCo_{b}Cr_{c}Cu_{d}FeₑNi_{f}, wobei a, b, c, d, e und f zwischen 1 und 55 Atom-% liegen.

7. Uhrenkomponente nach einem der vorhergehenden Ansprüche, wobei die Hoch-Entropie-Legierung ein oder mehrere Zwischengitterelemente aus den folgenden Elementen enthält: C, N, B.

8. Uhrenkomponente nach einem der vorhergehenden Ansprüche, wobei die Hoch-Entropie-Legierung ein oder mehrere Strukturhärtungselemente aus den folgenden Elementen enthält: Ti, AI, Be, Nb.

## Claims

1. Timepiece component containing a high-entropy alloy, the high-entropy alloy formed of 4 to 6 elements forming a single solid solution, the high-entropy alloy having a concentration of each main alloying element comprised between 1 and 55 at.%, wherein the high-entropy alloy satisfies the following formula: Fe₈₀₋ₓMnₓCo₁₀Cr₁₀, where x is comprised between 25 and 79 at.%, and preferably x is comprised between 25 and 45 at.%.

2. Timepiece component according to the preceding claim, wherein the high-entropy alloy satisfies the following formula: FeₐMn_{b}Co_{c}Cr_{d} where a, b, c et d are comprised between 1 and 55 at.%.

3. Timepiece component according to claim 1, wherein the high-entropy alloy satisfies the following formula: FeₐMn_{b}NiₑCo_{c}Cr_{d} where a, b, c, d and e are comprised between 1 and 55 at. %.

4. Timepiece component containing a high-entropy alloy, the high-entropy alloy formed of 5 elements forming a single solid solution, the high entropy alloy having a concentration of each main alloying element comprised between 1 and 55 at. %, wherein the high-entropy alloy satisfies the following formula: TaₐNb_{b}Hf_{c}Zr_{d}Crₑ where a, b, c, d and e are comprised between 1 and 55 at. %.

5. Timepiece component containing a high-entropy alloy, the high-entropy alloy formed of 5 elements forming a single solid solution, the high entropy alloy having a concentration of each main alloying element comprised between 1 and 55 at. %, wherein the high-entropy alloy satisfies the following formula: AlₐLi_{b}Mg_{c}Sc_{d}Tiₑ where a, b, c, d and e are comprised between 1 and 55 at. %.

6. Timepiece component containing a high-entropy alloy, the high-entropy alloy formed of 6 elements forming a single solid solution, the high entropy alloy having a concentration of each main alloying element comprised between 1 and 55 at. %, wherein the high-entropy alloy satisfies the following formula: AlₐCo_{b}Cr_{c}Cu_{d}FeₑNi_{f} where a, b, c, d, e and f are comprised between 1 and 55 at.%.

7. Timepiece component according to any of the preceding claims, wherein the high-entropy alloy contains one or more interstitial elements from among the following: C, N, B.

8. Timepiece component according to any of the preceding claims, wherein the high-entropy alloy contains one or more structural hardening elements from among the following: Ti, Al, Be, Nb.
